# EUROPÄISCHE PATENTSCHRIFT

(11) **EP 1 413 623 B1**
(45) Veröffentlichungstag und Bekanntmachung des Hinweises auf die Patenterteilung: **16.05.2007**
(21) Anmeldenummer: 02023572.7
(22) Anmeldetag: 23.10.2002
(51) Int. Cl.: C11D 1/88, C11D 1/90, C11D 1/92, C11D 3/02, C07C 231/12

(54) **Konzentrierte grenzflächenaktive Zubereitungen**
Concentrated surface active compositions
Compositions tensio-actives concentrées

(43) Veröffentlichungstag der Anmeldung: 28.04.2004
(73) Patentinhaber: Cognis IP Management GmbH, 40589 Düsseldorf (DE)
(72) Erfinder: Bigorra Llosas, Joaquin, 08203 Sabadell (ES); Bonastre Gilabert, Nuria, Dr., 08210 Barbera del Vall (ES); Amela Conesa, Cristina, 08290 Cerdanyola del Vallés (ES)

(56) Entgegenhaltungen:
- EP-A- 0 656 346
- WO-A-93/25650
- WO-A-95/14076
- WO-A-99/27048

## Beschreibung

### Gebiet der Erfindung

Die Erfindung befindet sich auf dem Gebiet der grenzflächenaktiven Substanzen und betrifft wässrige Zubereitungen von amphoteren bzw. zwitterionischen Tensiden, insbesondere von Betainen, die sich trotz hoher Aktivsubstanzkonzentration durch eine geringe Pastenviskosität auszeichnen.

### Stand der Technik

Amphotere bzw. zwitterionische Tenside zeichnen sich durch ausgezeichnete Schaum- und Reinigungseigenschaften gepaart mit vorzüglicher Hautverträglichkeit aus. Sie dienen daher als wichtige Rohstoffe sowohl zur Herstellung von Detergentien (z.B. manuellen Geschirrspülmitteln) als auch Kosmetika (z.B. Haarshampoos). Aus der Gruppe dieser Verbindungen haben die Alkylbetaine, vorzugsweise die Alkylamidobetaine besondere Bedeutung erlangt, wobei das wichtigste Einzelprodukt zweifellos das Cocamidopropylbetain darstellt, welches beispielsweise unter der Bezeichnung Dehyton® PK (Cognis) im Handel erhältlich ist.

Amphotere bzw. zwitterionische Tenside gelangen als wässrige Zubereitungen in den Handel, wobei das Interesse der Hersteller insbesondere darauf gerichtet ist, Konzentrate zu verkaufen, d.h. die Menge an Wasser in den Zubereitungen möglichst gering zu halten. Diesem Wunsch sind jedoch Grenzen gesetzt, da sich der Aktivsubstanzgehalt nicht beliebig erhöhen lässt, weil die grenzflächenaktiven Substanzen - je nach weiteren Inhaltstoffen - oberhalb eines Wertes von etwa 40 Gew.-% beginnt, eine lamellare gelförmige Phase zu bilden. Der damit verbundene extreme Anstieg der Viskosität, der mitunter auch erst während der Lagerung auftritt, macht es praktisch unmöglich, die Stoffe noch zu fördern oder zu pumpen. Solche Produkte sind für den Handel aber ungeeignet.

In der Vergangenheit hat es nicht an Ansätzen gemangelt, dem Problem des Viskositätsaufbaus und der Lagerungsvergelung Abhilfe zu verschaffen. Insbesondere zu nennen ist der Zusatz von freien Fettsäuren, gegebenenfalls zusammen mit Glycerin, wie er in der europäischen Patentschrift **EP 0560114 B1** (Goldschmidt) vorgeschlagen wird. Von Nachteil ist jedoch, dass Fettsäuren vergleichsweise teure Zusatzstoffe sind, nicht in allen nachfolgend hergestellten Endprodukten gerne gesehen werden und eine spürbare Absenkung der Pastenviskosität erst bei Werten von 1 bis 1,5 Gew.-% eintritt. Alternativ wird in der europäischen Patentschrift **EP 0730572 B1** (Cognis) vorgeschlagen, die Viskosität durch den Zusatz von Hydroxycarbonsäuren oder deren Salzen, speziell von Natriumcitrat, zu erniedrigen. Hier reichen zwar schon geringere Mengen, doch macht der Preis, welcher sich noch über dem Niveau der Fettsäuren befindet, das Verfahren nur bedingt attraktiv.

Die Aufgabe der vorliegenden Erfindung hat folglich darin bestanden, neue konzentrierte wässrige amphotere bzw. zwitterionische Tensidzubereitungen zur Verfügung zu stellen, die sich bei einer Aktivsubstanzkonzentration von beispielsweise 25 bis 55 Gew.-% durch eine niedrige Brookfield-Viskosität (20 °C, Spindel 1, 10 Upm) von insbesondere weniger als 5.000 mPas auszeichnen und auch bei Lagerung nicht vergelen.

### Beschreibung der Erfindung

Gegenstand der Erfindung sind konzentrierte grenzflächenaktive Zubereitungen mit geringer Viskosität, enthaltend
(a) 25 bis 50 Gew.-% amphotere bzw. zwitterionische Tenside
(b) 0,01 bis 5 Gew.-% Alkalisulfate
mit der Maßgabe, dass sich die Mengenangaben mit Wasser sowie gegebenenfalls weiteren Elektrolytsalzen zu 100 Gew.-% ergänzen.

Überraschenderweise wurde gefunden, dass schon die Gegenwart sehr geringer Mengen an Alkalisulfaten, speziell an Natriumsulfat, ausreichen, um die Pastenviskosität hochkonzentrierter wässriger Zubereitungen von amphoteren bzw. zwitterionischen Tensiden sowohl durch Zugabe während der Herstellung, als auch durch nachträgliche Beimischung zu den Pasten, deutlich herabzusetzen. Insbesondere wird auch der unerwünschte Effekt der allmählichen Vergelung zuverlässig verhindert.

### Amphotere Tenside

Beispiele für geeignete amphotere bzw. zwitterionische Tenside sind Alkylbetaine, Alkylamidobetaine, Aminopropionate, Aminoglycinate, Imidazoliniumbetaine und Sulfobetaine. Beispiele für geeignete Alkylbetaine stellen die Carboxyalkylierungsprodukte von sekundären und insbesondere tertiären Aminen dar, die der Formel (I) folgen, in der R¹ für Alkyl- und/oder Alkenylreste mit 6 bis 22 Kohlenstoffatomen, R² für Wasserstoff oder Alkylreste mit 1 bis 4 Kohlenstoffatomen, R³ für Alkylreste mit 1 bis 4 Kohlenstoffatomen, q1 für Zahlen von 1 bis 6 und Z für ein Alkali- und/oder Erdalkalimetall oder Ammonium steht. Typische Beispiele sind die Carboxymethylierungsprodukte von Hexylmethylamin, Hexyldimethylamin, Octyldimethylamin, Decyldimethylamin, Dodecylmethylamin, Dodecyldimethylamin, Dodecylethylmethylamin, C_{12/14}-Kokosalkyldimethylamin, Myristyldimethylamin, Cetyldimethylamin, Stearyldimethylamin, Stearylethylmethylamin, Oleyldimethylamin, C_{16/18}-Talgalkyldimethylamin sowie deren technische Gemische.

Weiterhin kommen auch Carboxyalkylierungsprodukte von Amidoaminen in Betracht, die der Formel **(II)** folgen, in der R⁴CO für einen aliphatischen Acylrest mit 6 bis 22 Kohlenstoffatomen und 0 oder 1 bis 3 Doppelbindungen, R⁵ für Wasserstoff oder Alkylreste mit 1 bis 4 Kohlenstoffatomen, R⁶ für Alkylreste mit 1 bis 4 Kohlenstoffatomen, q2 für Zahlen von 1 bis 6, q3 für Zahlen von 1 bis 3 und Z wieder für ein Alkali- und/oder Erdalkalimetall oder Ammonium steht. Typische Beispiele sind Umsetzungsprodukte von Fettsäuren mit 6 bis 22 Kohlenstoffatomen, namentlich Capronsäure, Caprylsäure, Caprinsäure, Laurinsäure, Myristinsäure, Palmitinsäure, Palmoleinsäure, Stearinsäure, Isostearinsäure, Ölsäure, Elaidinsäure, Petroselinsäure, Linolsäure, Linolensäure, Elaeostearinsäure, Arachinsäure, Gadoleinsäure, Behensäure und Erucasäure sowie deren technische Gemische, mit N,N-Dimethylaminoethylamin, N,N-Dimethylaminopropylamin, N,N-Diethylaminoethylamin und N,N-Diethylaminopropylamin, die mit Natriumchloracetat kondensiert werden. Bevorzugt ist der Einsatz eines Kondensationsproduktes von C_{8/18}-Kokosfettsäure-N,N-dime-thylaminopropylamid mit Natriumchloracetat.

Weiterhin kommen auch Imidazoliniumbetaine in Betracht. Auch bei diesen Substanzen handelt es sich um bekannte Stoffe, die beispielsweise durch cyclisierende Kondensation von 1 oder 2 Mol Fettsäure mit mehrwertigen Aminen wie beispielsweise Aminoethylethanolamin (AEEA) oder Diethylentriamin erhalten werden können. Die entsprechenden Carboxyalkylierungsprodukte stellen Gemische unterschiedlicher offenkettiger Betaine dar. Typische Beispiele sind Kondensationsprodukte der oben genannten Fettsäuren mit AEEA, vorzugsweise Imidazoline auf Basis von Laurinsäure oder wiederum C_{12/14}-Kokosfettsäure, die anschließend mit Natriumchloracetat betainisiert werden.

### Alkalisulfate

Bei den Alkalisulfaten handelt es sich um übliche anorganische Salze, wie beispielsweise Kalium- oder Natriumsulfat sowie deren Gemische. Der Einsatz von Natriumsulfat ist im Hinblick auf Preis und Verfügbarkeit bevorzugt.

### Zubereitungen

Unter dem Begriff der oberflächenaktiven Zubereitungen sind die wässrigen Pasten der amphoteren bzw. zwitterionischen Tenside als solche zu verstehen; sie enthalten insbesondere keine weiteren oberflächenaktiven Stoffe, jedoch herstellungsbedingt Elektrolytsalze, insbesondere Natriumchlorid, nicht umgesetzte Ausgangsstoffe sowie gegebenenfalls geringe Mengen freier Fettsäuren bzw. deren Salze. Die Zubereitungen können alkalisch oder sauer eingestellt sein, d.h. typisch einen pH-Wert im Bereich von 6 bis 9 oder 1 bis 6 aufweisen. Der Gehalt an amphoteren bzw. zwitterionischen Tensiden, der als "Aktivsubstanzgehalt" bezeichnet wird, kann - bezogen auf die Zubereitung - im Bereich von 25 bis 55 Gew.-% liegen und beträgt in der Regel 35 bis 45 Gew.-%. Der Gehalt an Alkalisulfat kann dem gegenüber zwischen 0,01 und 5, vorzugsweise 0,1 bis 3 und insbesondere 0,5 bis 1 Gew.-% - ebenfalls bezogen auf die Zubereitung - betragen. Die Menge an weiteren Inhaltsstoffe, die zum grenzflächenaktiven Charakter der Zubereitung jedoch nicht beitragen, speziell an Elektrolytsalzen wie Natriumchlorid, liegt typisch bei 5 bis 10 Gew.-%. Daraus ergibt sich ein üblicher Wassergehalt von etwa 35 bis etwa 60 und insbesondere 40 bis 50 Gew.-%. Die Viskosität derartiger Zubereitungen beträgt dann nach Brookfield, gemessen in einem RVT-Viskosimeter (20 °C, Spindel 1, 10 Upm) weniger als 5.000 mPas und liegt vorzugsweise im Bereich von 1.000 bis 2.500 mPas.

### Herstellverfahren

Ein besonderer Vorteil der vorliegenden Erfindung besteht darin, dass der Zusatz der Alkalisulfate sowohl während der Herstellung als auch nachträglich erfolgen kann; letzteres kann dann bevorzugt sein, wenn man die Pastenviskosität sehr genau einzustellen wünscht. Ein weiterer Gegenstand der vorliegenden Erfindung betrifft daher ein Verfahren zur Herstellung von konzentrierten grenzflächenaktiven Zubereitungen mit geringer Viskosität, welches sich dadurch auszeichnet, dass man Fettamine bzw. Fettsäureaminoamide in Gegenwart von Alkalisulfaten mit Halogencarbonsäuren oder deren Alkalisalzen in an sich bekannter Weise betainisiert. Zur Durchführung der Betainisierung sei ausdrücklich auf den Inhalt der eingangs zitierten Schriften zum Stand der Technik verwiesen, so dass sich eine umfassende Wiederholung an dieser Stelle erübrigt. Alternativ betrifft ein weiterer Gegenstand der Erfindung ein zweites Verfahren zur Herstellung von konzentrierten grenzflächenaktiven Zubereitungen mit geringer Viskosität, welches sich nun dadurch auszeichnet, dass man wässrigen Pasten von Alkylbetainen und/oder Alkylamidobetainen Alkalisulfate zusetzt. Wie schon oben erläutert, ist die Menge an Alkalisulfaten so zu berechnen, dass sich in den Endzubereitungen ein Gehalt von 0,01 bis 5, vorzugsweise 0,1 bis 3 und insbesondere 0,5 bis 1 Gew.-% ergibt.

### Gewerbliche Anwendbarkeit

Der Zusatz von Alkalisulfaten, speziell von Natriumsulfat, ist schon in sehr kleinen Mengen in vorzüglicher Weise geeignet, die Viskosität hochkonzentrierter, beispielsweise - bezogen auf Aktivsubstanz - 35 bis 45 Gew.-%iger Alkylbetain- oder Alkylamidobetainpasten soweit herabzusetzen, dass diese problemlos pump- und förderbar sind. Dabei ist es unerheblich, ob der Zusatz während der Herstellung oder nachträglich erfolgt. Ein weiterer Gegenstand der vorliegenden Erfindung betrifft daher die Verwendung von Alkalisulfaten zur Verminderung der Viskosität von konzentrierten wässrigen Zubereitungen amphoterer bzw. zwitterionischer Tenside, wobei die Zusatzmenge - bezogen auf die Zubereitungen - 0,01 bis 5, vorzugsweise 0,1 bis 3 und insbesondere 0,5 bis 1 Gew.-% betragen kann. Die so erhaltenen Konzentrate eignen sich beispielsweise zur Herstellung von manuellen Geschirrspülmitteln oder Haarshampoos, in denen sie z.B. in Mengen von 1 bis 15 und insbesondere 3 bis 8 Gew.-% enthalten sein können.

### Beispiele

### Vergleichsbeispiel 1

In einen 2-1-Vierhalskolben mit Thermometer, Kondensator, Wasserabscheider, N₂-Gaszuleitungsrohr und Rührer wurden 1083 g (5,3 mol) einer hydrierten Kokosfettsäure sowie 552 g (5,4 mol) N,N-Dimethylaminopropylamin gefüllt und unter Stickstoffstoffabdeckung auf 180°C erhitzt. Das Kondenswasser wurde kontinuierlich aus dem Reaktionsgefäß entfernt. Die Reaktion wurde fortgesetzt, bis die Säurezahl des Gemisches auf unter 5 abgesunken war. Danach wurde überschüssiges Amin im Vakuum entfernt. Auf diese Weise wurden 1500 g Kokosfettsäureamidopropyldimethylamin erhalten und mit Wasser auf eine Aktivsubstanzkonzentration von 45 Gew.-% eingestellt. Die Zubereitung war praktisch fest.

### Beispiel 1

Vergleichsbeispiel 1 wurde wiederholt, jedoch die Umsetzung der Kokosfettsäure mit dem N,N-Dimethylaminopropylamin in Gegenwart von 7,5 g (entsprechend 0,5 Gew.-% bezogen auf die Endzusammensetzung) Natriumsulfat wiederholt. Die Mischung wurde ebenfalls wieder mit Wasser auf eine Aktivsubstanzkonzentration von 45 Gew.-% eingestellt und besaß eine Viskosität nach Brookfield (20 °C, Spindel 1, 10 Upm) von 4.500 mPas.

### Beispiele 2 und 3, Vergleichsbeispiel V2

Einer wässrigen Zubereitung von Cocamidopropylbetain (Dehyton® PK, Cognis) mit einer Aktivsubstanzkonzentration von 45 Gew.-% wurden nachträglich 0,5 bzw. 1 Gew.-% Natriumsulfat zugesetzt. Anschließend wurde das Erscheinungsbild und die Viskosität der Pasten bei 5, 10, 15 und 25 °C untersucht. Die Ergebnisse sind in Tabelle 1 zusammengefasst.

**Tabelle 1**

| **Erscheinungsbild und Viskosität von Cocamidopropyl Betainpasten** | | | |
|---|---|---|---|
| | **Zusatzmenge Natriumsulfat [Gew.-%]** | | |
| | **ohne** | **0,5 Gew.-%** | **1,0 Gew.-%** |
| ***Erscheinungsbild*** | | | |
| - bei 25 °C | vergelt | dünnflüssig, trüb | dünnflüssig, klar |
| - bei 15 °C | vergelt | flüssig, trüb | dünnflüssig, klar |
| - bei 10 °C | fest | zähflüssig | dünnflüssig, klar |
| - bei 5 °C | fest | fest | dünnflüssig klar |

| ***Viskosität [mPas]*** | | | |
|---|---|---|---|
| - bei 25 °C | vergelt | | < 3.000 |
| - bei 15 °C | vergelt | | < 3.000 |
| - bei 10 °C | fest | | < 3.000 |
| - bei 5 °C | fest | | < 3.000 |

## Patentansprüche

1. Konzentrierte grenzflächenaktive Zubereitungen mit einer Viskosität nach Brookfield von weniger als 5.000 mPas, gemessen in einem RVT-Viskosimeter (20 °C, Spindel 1, 10 Upm), enthaltend
(a) 25 bis 55 Gew.-% amphotere bzw. zwitterionische Tenside und
(b) 0,01 bis 5 Gew.-% Alkalisulfate
mit der Maßgabe, dass sich die Mengenangaben mit Wasser sowie gegebenenfalls weiteren Elektrolytsalzen zu 100 Gew.-% ergänzen.

2. Zubereitungen nach Anspruch 1, **dadurch gekennzeichnet, dass** die Zubereitungen amphotere bzw. zwitterionische Tenside enthalten, welche ausgewählt sind aus der Gruppe, die gebildet wird von Alkylbetainen, Alkylamidobetainen, Aminopropionaten, Aminoglycinaten, Imidazoliniumbetainen und Sulfobetainen.

3. Zubereitungen nach den Ansprüchen 1 und/oder 2, **dadurch gekennzeichnet, dass** die Zubereitungen Alkylbetaine der Formel (I) enthalten, in der R¹ für Alkyl- und/oder Alkenylreste mit 6 bis 22 Kohlenstoffatomen, R² für Wasserstoff oder Alkylreste mit 1 bis 4 Kohlenstoffatomen, R³ für Alkylreste mit 1 bis 4 Kohlenstoffatomen, q1 für Zahlen von 1 bis 6 und Z für ein Alkali- und/oder Erdalkalimetall oder Ammonium steht.

4. Zubereitungen nach mindestens einem der Ansprüche 1 bis 3, **dadurch gekennzeichnet, dass** die Zubereitungen Alkylamidobetaine der Formel (II) enthalten, in der R⁴CO für einen aliphatischen Acylrest mit 6 bis 22 Kohlenstoffatomen und 0 oder 1 bis 3 Doppelbindungen, R⁵ für Wasserstoff oder Alkylreste mit 1 bis 4 Kohlenstoffatomen, R⁶ für Alkylreste mit 1 bis 4 Kohlenstoffatomen, q2 für Zahlen von 1 bis 6, q3 für Zahlen von 1 bis 3 und Z für ein Alkali- und/oder Erdalkalimetall oder Ammonium steht.

5. Zubereitungen nach mindestens einem der Ansprüche 1 bis 4, **dadurch gekennzeichnet, dass** die Zubereitungen Natriumsulfat enthalten.

6. Zubereitungen nach mindestens einem der Ansprüche 1 bis 5, **dadurch gekennzeichnet, dass** die Zubereitungen einen pH-Wert im Bereich von 6 bis 9 aufweisen.

7. Zubereitungen nach mindestens einem der Ansprüche 1 bis 5, **dadurch gekennzeichnet, dass** die Zubereitungen einen pH-Wert im Bereich von 1 bis 6 aufweisen.

8. Verfahren zur Herstellung von konzentrierten grenzflächenaktiven Zubereitungen mit einer Viskosität nach Brookfield von weniger als 5.000 mPas, gemessen in einem RVT-Viskosimeter (20 °C, Spindel 1, 10 Upm), **dadurch gekennzeichnet, dass** man Fettamine bzw. Fettsäureaminoamide in Gegenwart von Alkalisulfaten mit Halogencarbonsäuren oder deren Alkalisalzen betainisiert.

9. Verfahren zur Herstellung von konzentrierten grenzflächenaktiven Zubereitungen mit einer Viskosität nach Brookfield von weniger als 5.000 mPas, gemessen in einem RVT-Viskosimeter (20°C, Spindel 1,10 Upm), **dadurch gekennzeichnet, dass** man wässrigen Pasten von Alkylbetainen und/oder Alkylamidobetainen Alkalisulfate zusetzt.

## Claims

1. Concentrated, surface-active preparations with a Brookfield viscosity of less than 5,000 mPas, as measured in an RVT viscosimeter (20°C, spindle 1, 10 r.p.m.), containing
(a) 25 to 55% by weight of amphoteric or zwitterionic surfactants and
(b) 0.01 to 5% by weight of alkali metal sulfates,
with the proviso that the quantities add up to 100% by weight with water and optionally other electrolyte salts.

2. Preparations as claimed in claim 1, **characterized in that** the preparations contain amphoteric or zwitterionic surfactants selected from the group consisting of alkyl betaines, alkyl amidobetaines, aminopropionates, aminoglycinates, imidazolinium betaines and sulfobetaines.

3. Preparations as claimed in claims 1 and/or 2, **characterized in that** the preparations contain alkyl betaines corresponding to formula (I): in which R¹ represents alkyl and/or alkenyl groups containing 6 to 22 carbon atoms, R² represents hydrogen or alkyl groups containing 1 to 4 carbon atoms, R³ represents alkyl groups containing 1 to 4 carbon atoms, q1 is a number of 1 to 6 and Z is an alkali metal and/or alkaline earth metal or ammonium.

4. Preparations as claimed in at least one of claims 1 to 3, **characterized in that** the preparations contain alkyl amidobetaines corresponding to formula (II): in which R⁴CO is an aliphatic acyl group containing 6 to 22 carbon atoms and 0 or 1 to 3 double bonds, R⁵ is hydrogen or represents alkyl groups containing 1 to 4 carbon atoms, R⁶ represents alkyl groups containing 1 to 4 carbon atoms, q2 is a number of 1 to 6, q3 is a number of 1 to 3 and Z is an alkali metal and/or alkaline earth metal or ammonium.

5. Preparations as claimed in at least one of claims 1 to 4, **characterized in that** the preparations contain sodium sulfate.

6. Preparations as claimed in at least one of claims 1 to 5, **characterized in that** the preparations have a pH of 6 to 9.

7. Preparations as claimed in at least one of claims 1 to 5, **characterized in that** the preparations have a pH of 1 to 6.

8. A process for the production of concentrated, surface-active preparations with a Brookfield viscosity of less than 5,000 mPas, as measured in an RVT viscosimeter (20°C, spindle 1, 10 r.p.m.), **characterized in that** fatty amines or fatty acid amidoamides are betainized with halocarboxylic acids or alkali metal salts thereof in the presence of alkali metal sulfates.

9. A process for the production of concentrated, surface-active preparations with a Brookfield viscosity of less than 5,000 mPas, as measured in an RVT viscosimeter (20°C, spindle 1, 10 r.p.m.), **characterized in that** alkali metal sulfates are added to water-containing pastes of alkyl betaines and/or alkyl amidobetaines.

## Revendications

1. Préparations tensioactives concentrées dont la viscosité Brookfield, mesurée dans un viscosimètre RVT (20 °C, tige 1, 10 tr/min), est inférieure à 5 000 mPas, contenant :
(a) 25 à 55 % en poids de tensioactifs amphotères ou zwitterioniques et
(b) 0,01 à 5 % en poids de sulfate alcalin,
étant précisé qu'on complète les données quantitatives jusqu'à 100 % en poids par ajout d'eau ainsi, éventuellement, que de sels électrolytiques supplémentaires.

2. Préparations selon la revendication 1,
**caractérisées en ce que**
les préparations contiennent des tensioactifs amphotères ou zwitterioniques choisis dans le groupe constitué par les alkylbétaïnes, les alkylamidobétaïnes, les aminopropionates, les aminoglycinates, les bétaïnes d'imidazolinium et les sulfobétaïnes.

3. Préparations selon les revendications 1 et/ou 2,
**caractérisées en ce que**
les préparations contiennent des alkylbétaïnes correspondant à la formule (I), dans laquelle R¹ représente un radical alkyle et/ou alcényle comportant de 6 à 22 atomes de carbone, R² représente l'hydrogène ou un radical alkyle comportant de 1 à 4 atomes de carbone, R³ représente un radical alkyle comportant de 1 à 4 atomes de carbone, q1 représente des nom bres allant de 1 à 6, et Z représente un métal alcalin et/ou alcalino-terreux ou l'ammonium.

4. Préparations selon l'une au moins des revendications 1 à 3,
**caractérisées en ce que**
les préparations contiennent des alkylamidobétaïnes correspondant à la formule (II), dans laquelle R⁴CO représente un radical acyle aliphatique comportant de 6 à 22 atomes de carbone et 0 ou 1 à 3 doubles liaisons, R⁵ représente l'hydrogène ou un radical alkyle comportant de 1 à 4 atomes de carbone, R⁶ représente un radical alkyle comportant de 1 à 4 atomes de carbone, q2 représente des nombres allant de 1 à 6, q3 représente des nombres allant de 1 à 3, et Z représente un métal alcalin et/ou alcalino-terreux ou l'ammonium.

5. Préparations selon l'une au moins des revendications 1 à 4,
**caractérisées en ce que**
les préparations contiennent du sulfate de sodium.

6. Préparations selon l'une au moins des revendications 1 à 5,
**caractérisées en ce que**
les préparations présentent un pH compris dans la plage de 6 à 9.

7. Préparations selon l'une au moins des revendications 1 à 5,
**caractérisées en ce que**
les préparations présentent un pH compris dans la plage de 1 à 6.

8. Procédé d'obtention de préparations tensioactives concentrées dont la viscosité Brookfield, mesurée dans un viscosimètre RVT (20 °C, tige 1, 10 tr/min), est inférieure à 5 000 mPas,
**caractérisé en ce qu'**
on bétaïnise des amines grasses ou des aminoamides d'acide gras en présence de sulfates alcalins avec des acides halogénocarboxyliques ou leurs sels alcalins.

9. Procédé d'obtention de préparations tensioactives concentrées dont la viscosité Brookfield, mesurée dans un viscosimètre RVT (20 °C, tige 1, 10 tr/min), est inférieure à 5 000 mPas,
**caractérisé en ce qu'**
on ajoute des sulfates alcalins à des pâtes aqueuses d'alkylbétaïnes et/ou d'alkylamidobétaïnes.
